# EUROPÄISCHE PATENTSCHRIFT

(11) **EP 1 987 183 B1**
(45) Veröffentlichungstag und Bekanntmachung des Hinweises auf die Patenterteilung: **17.10.2018**
(21) Anmeldenummer: 07701332.4
(22) Anmeldetag: 20.02.2007
(51) Int. Cl.: D03D 27/08, D04B 1/02, D04B 21/02, D04H 1/00

(54) **FROTTIERWARE**
TOWEL PRODUCT
TISSU ÉPONGE

(30) Priorität: 23.02.2006 AT 3032006
(43) Veröffentlichungstag der Anmeldung: 05.11.2008
(73) Patentinhaber: LENZING AKTIENGESELLSCHAFT, 4860 Lenzing (AT)
(72) Erfinder: IVANOFF, Denitza, 4904 Atzbach (AT); JARY, Susanne, 4624 Balding (AT); KRONER, Gert, 4863 Seewalchen (AT); LEITNER, Johann, 4053 Haid (AT)
(74) Vertreter: Nemec, Harald
(86) Internationale Anmeldenummer: PCT/AT2007/000089
(87) Internationale Veröffentlichungsnummer: WO 2007/095655

(56) Entgegenhaltungen:
- EP-A1- 0 301 874
- WO-A-02/088442
- WO-A-2006/025682
- GB-A- 1 333 047
- JP-A- S 542 418

## Beschreibung

Die vorliegende Erfindung betrifft eine Frottierware, welche in an sich bekannter Weise aus einem textilen Grundkörper und einem mit dem Grundkörper verbundenen Flor besteht. Frottierwaren sind textile Artikel mit besonderer Saugfähigkeit und angenehmem Griff, die insbesondere im Heimtextilienbereich und Sportartikelbereich verwendet werden. Charakteristisch für Frottierwaren ist der Flor (insbesondere in Form von Garnschlingen), welcher mit einem textilen Grundkörper, z.B. einem Gewebe, verbunden ist.
Der Begriff "Frottierware" umfasst für die Zwecke der vorliegende Erfindung insbesondere, aber nicht ausschließlich Produkte wie Frottiergewebe, Veloursfrottierwaren, Walkfrottierwaren und Zwirnfrottierwaren.
Frottierwaren, z.B. Handtücher, haben insbesondere hinsichtlich ihrer Weichheit, ihrer Saugfähigkeit, ihrem Bausch und ihrer Bauschbeständigkeit (bei Lagerung darf ein Handtuchstapel unter dem eigenen Gewicht nicht zusammensinken) besondere Anforderungen zu erfüllen.
Derzeit bestehen im Handel befindliche Frottierwaren im wesentlichen aus Baumwolle. Handtücher aus Baumwolle besitzen den geforderten Bausch, Bauschbeständigkeit und Saugfähigkeit.
Um die notwendige Weichheit des Produkts zu erreichen, müssen Baumwollprodukte aber mit einem Weichmacher ausgerüstet werden. In der Haushaltswäsche ist die Verwendung von Weichspülern erforderlich. Sowohl Weichmacher als auch Weichspüler stehen im Verdacht, allergieauslösend zu sein. Weichmacher reduzieren außerdem die Saugfähigkeit und Sauggeschwindigkeit von damit ausgerüsteten Produkten erheblich.
Frottierwaren aus herkömmlichen Modalfasern sind ohne die Verwendung von Weichmachern und Weichspülern weich und auch saugfähig, besitzen jedoch einen geringeren Bausch und eine geringere Bauschbeständigkeit als Produkte aus 100% Baumwolle.

Frottierwaren, die, wie aus WO-A-02 088 442 bekannt, eine Mischung von Baumwolle und herkömmlichen Modalfasern enthalten, sind weich, saugfähig und haben genügend Bausch, weisen aber keine ausreichende Bauschbeständigkeit auf.

Frottierwaren aus Synthesefasern (z.B. Micro-Polyester) sind weich, müssen aber mit hydrophilen Chemikalien ausgerüstet werden um genügend Saugfähigkeit zu erreichen.
Es ist die Aufgabe der vorliegenden Erfindung, Frottierwaren zur Verfügung zu stellen, welche in hervorragender Weise die an solche textile Artikel gestellten Anforderungen erfüllen, ohne die oben erwähnten Nachteile von Produkten des Standes der Technik aufzuweisen.

Diese Aufgabe wird mit einer Frottierware nach Anspruch 1 gelöst.

Es wurde überraschenderweise gefunden, dass der Einsatz von Modalfasern in einem speziellen Titerbereich von 2,5 dtex bis 4,5 dtex in einer Frottierware bewirkt, dass die erfindungsgemäßen Produkte sowohl hervorragenden Bausch als auch Bauschbeständigkeit aufweisen.

Die Saugfähigkeit ist im Vergleich zu bestehenden Produkten, welche Modalfasern mit einem geringeren Titer bzw. Mischungen aus Modalfasern mit geringerem Titer und Baumwolle enthalten, verbessert. In einer bevorzugten Ausführungsform werden querschnittsveränderte Fasern, insbesondere Fasern mit einem multilobalen Querschnitt, verwendet, da durch die vergrößerte Faseroberfläche die Sauggeschwindigkeit und Saugfähigkeit nochmals verbessert werden. Besonders bevorzugt ist ein trilobaler Querschnitt. "Man-made"-Cellulosefasern mit einem multilobalen Querschnitt werden beispielsweise in der EP 0 301 874 A1 sowie in der WO 2006/060835 beschrieben.

Der Titer der erfindungsgemäß eingesetzten Cellulosefaser beträgt bevorzugt 2,5 dtex bis 3,3 dtex, am meisten bevorzugt 2,5 dtex bis 2,8 dtex, insbesondere 2,5 bis 2,6 dtex.

Der Name "Modalfaser" ist ein generischer Begriff, der gemäß der Definition der BISFA (Bureau for the International Standardization of Man-Made-Fibers) für eine Cellulosefaser mit einer definierten hohen Nassfestigkeit und einem ebenfalls definierten hohen Nassmodul (d.h. die Kraft, welche benötigt wird, um die Faser in nassem Zustand um 5% zu dehnen) steht.
Aufgrund der Weichheit der Modalfaser sind bei der erfindungsgemäßen Frottierware weder Weichmacher bei der Herstellung noch Weichspüler im weiteren Gebrauch notwendig.

In der erfindungsgemäßen Frottierware liegt die eingesetzte Cellulosefaser als Cellulosestapelfaser mit einer Schnittlänge von 30 mm bis 60 mm, bevorzugt 38 mm bis 51 mm, vor.
Die Cellulosefaser kann in Form eines Garnes oder eines daraus hergestellten Zwirns vorliegen. Als Garne kommen an sich bekannte Typen wie z.B. Ringgarne, SIRO-Garne, Core-Garne, Compact-Garne, OE-Garne, Air-Jet-Garne, Chenillegarne, Schlingengarne und Zero-twist-Garne, z.B. in Mischung mit Polyvinylalkohol (PVA)-Fasern und -Garnen in Betracht.
In der erfindungsgemäßen Frottierware kann die Cellulosefaser in Mischung mit einem Fasermaterial ausgewählt aus der Gruppe bestehend aus Baumwolle, Polyester, Wolle, Polytetrafluorethylen (PTFE), Polypropylen (PP), Polyamid (PA), Polyacryl (PAC), Polyvinylalkohl (PVA), Leinen, Seide, oder auch Viskosefasern, Polynosicfasern, Lyocellfasern und Modalfasern mit einem z.B. niedrigeren Titerbereich, vorliegen.
Insbesondere ist eine Mischung einer Modalfaser im genannten Titerbereich mit Baumwolle vorteilhaft.
In einer bevorzugten Ausführungsform bestehen der textile Grundkörper und/oder der Flor im wesentlichen vollständig aus der Cellulosefaser bzw. der die Cellulosefaser enthaltenden Mischung. Damit ist gemeint, dass zur Herstellung des Grundkörpers und/oder des Flors ausschließlich Garne aus der Cellulosefaser bzw. Mischgarne aus der Cellulosefaser und einer zweiten Komponente, z.B. Baumwolle, eingesetzt werden.
Der Anteil der Cellulosefaser am Grundkörper und/oder am Flor beträgt vorteilhafterweise 1% bis 100%, bevorzugt 10% bis 100%, besonders bevorzugt 30% bis 100%.
Besonders bevorzugt sind Mischungen aus jeweils 30% bis 50% Modalfasern und 70% bis 50% Baumwolle, z.B. 30% Modalfasern/70% Baumwolle oder 50% Modalfasern/50% Baumwolle. Diese Mischungen können, wie erwähnt im Material des Flors und/oder im Material des Grundgewebes eingesetzt werden.

In einer möglichen Ausführungsform besteht lediglich der Flor im wesentlichen vollständig aus der Cellulosefaser bzw. enthält eine Mischung mit einer anderen Faser, und der Grundkörper besteht aus einem anderen Fasermaterial. Vorteilhaft ist eine Ausführungsform mit einem Grundkörper aus beispielsweise 100% Baumwolle und einem Flor aus 100% Modalfasern oder einer Mischung aus 50% Modalfasern und 50% Baumwolle.

In einer weiteren Ausführungsform bestehen sowohl der Flor als auch der Grundkörper im wesentlichen vollständig aus der Cellulosefaser bzw. enthalten eine Mischung mit einer anderen Faser. Vorteilhaft ist eine Ausführungsform, in welcher sowohl der Grundkörper als auch der Flor aus 100% Modalfasern oder einer Mischung aus 50% Modalfasern und 50% Baumwolle bzw. einer Mischung aus 30% Modalfasern und 70% Baumwolle bestehen.

In einer weiteren Ausführungsform besteht der Grundkörper entweder aus 100% Baumwolle oder 100% Modalfasern. Der Flor besteht aus zwei Fäden, nämlich einem Faden aus 100% Modalfasern und einem Faden aus 100% Baumwolle. Diese Konstruktion erlaubt, je nach Musterung, gezielt mit Schwerpunkt auf die Modalfasern bzw. die Baumwolle gewebt zu werden. Bei einer Stückfärbung mit ausgewählten Farbstoffen unterscheiden sich der Baumwoll- bzw. der Modalfaseranteil in Farbton und Farbtiefe (z.B. Jacquard-Effekt). Anstatt Baumwolle kann für den zweiten Faden auch eine Faser aus der Gruppe Polyester, Wolle, Polypropylen, Polyamid, Polyacryl, Polyvinylalkohol, Leinen, Seide, Viskose, Polynosic und Lyocell oder/und Mischungen daraus verwendet werden.

In der erfindungsgemäßen Frottierware besteht, wie an sich bekannt, der Flor bevorzugt aus Garnschlingen oder wie bei Velourwaren aus geschorenen Garnschlingen.

Der textile Grundkörper ist bevorzugt aus der Gruppe bestehend aus Geweben, Kettengewirken, Gestricken und Nähgewirken ausgewählt.

Die erfindungsgemäße Frottierware liegt bevorzugt in Form von bzw. als Bestandteil eines Artikels ausgewählt aus der Gruppe bestehend aus Handtüchern, Strandtüchern, Badetüchern, Saunatüchern, Bademänteln, Waschlappen, Badeteppiche, Geschirrtücher, Bettwäsche, z.B. Leintüchern, Matratzen- und Deckenbezügen und Matratzenauflagen, Babybekleidung, Sportbekleidung, Socken, Futterstoffen und Windeln vor.

### Beispiele:

### Beispiel 1:

Die Kette des Grundkörpers besteht aus einem 100% Baumwollgarn (Ne23,5/2 oder Ne12/1), der Schuss ebenfalls aus 100% Baumwolle - (Ne 16,5/1). Für den Flor wird ein Mischgarn aus 50% Modalfasern (2,5 dtex, Schnittlänge 38 mm) und 50% Baumwolle (Ne 16,5/1) verwendet. Das fertige Produkt besitzt eine hervorragende Saugfähigkeit, einen hohen Bausch und eine exzellente Bauschbeständigkeit. Der Artikel besitzt einen inhärent weichen und angenehmen Griff. Eine Ausrüstung mit Weichmachern ist nicht notwendig, sondern hat sogar negative Auswirkungen, da die Saugfähigkeit und Sauggeschwindigkeit deutlich vermindert werden.

### Beispiel 2:

Die Kette des Grundkörpers besteht wie in Beispiel 1 aus einem 100% Baumwollgarn - (Ne23,5/2 oder Ne12/1) und der Schuss aus 100% Baumwolle - Ne 16,5/1. Für den Flor wird eine Garnmischung aus 88% Modalfasern (2,5 dtex, Schnittlänge 51 mm) und 12% PVA (Ne 12 Zero-twist-Garn) verwendet. Die PVA-Fasern werden in der weiteren Verarbeitung des Produktes herausgelöst, wodurch das Gewicht des Produktes reduziert wird. Das fertige Produkt besitzt eine hervorragende Saugfähigkeit und ein sehr hohes Volumen des Schlingengarns. Aufgrund der verbesserten Fasereinbindung im Schlingen-Garn durch Einsatz einer 2,5 dtex Modalfaser mit einer Schnittlänge von 51mm verliert ein derartiges Handtuch im Gebrauch deutlich weniger Fasern als ein vergleichbares Handtuch aus einem Zero-twist-Garn aus Baumwolle.

### Beispiel 3:

Die Kette des Grundkörpers besteht aus einem 100% Baumwollgarn (Ne23,5/2 oder Ne12/1), der Schuss ebenfalls aus 100% Baumwolle - (Ne 16,5/1). Für den Flor wird ein Mischgarn aus 50% Modalfasern mit einem trilobalen Faserquerschnitt (2,5 dtex, Schnittlänge 38 mm) und 50% Baumwolle (Ne 16,5/1) verwendet. Das fertige Produkt besitzt eine hervorragende Saugfähigkeit, einen hohen Bausch und eine exzellente Bauschbeständigkeit. Der Artikel besitzt einen inhärent weichen und angenehmen Griff. Eine Ausrüstung mit Weichmachern ist nicht notwendig, sondern hat sogar negative Auswirkungen, da die Saugfähigkeit und Sauggeschwindigkeit deutlich vermindert werden.

Der Bausch, die Bauschbeständigkeit, die Sauggeschwindigkeit und Saugfähigkeit sind im Vergleich zu Beispiel 1 noch einmal verbessert.

## Patentansprüche

1. Frottierware, bestehend aus einem textilen Grundkörper und einem mit dem Grundkörper verbundenen Flor, wobei der Grundkörper und/oder der Flor zumindest teilweise eine Cellulosefaser in Form einer Modalfaser enthält, **dadurch gekennzeichnet, dass** die Cellulosefaser einen Titer von 2,5 dtex bis 4,5 dtex aufweist und eine Cellulosestapelfaser mit einer Schnittlänge von 30 mm bis 60 mm, bevorzugt 38 mm bis 51 mm, ist.

2. Frottierware gemäß Anspruch 1, **dadurch gekennzeichnet, dass** die Cellulosefaser einen Titer von 2,5 dtex bis 3,3 dtex, am meisten bevorzugt 2,5 dtex bis 2,8 dtex, insbesondere 2,5 bis 2,6 dtex, aufweist.

3. Frottierware gemäß einem der vorhergehenden Ansprüche, **dadurch gekennzeichnet, dass** die Cellulosefaser einen multilobalen Querschnitt, besonders bevorzugt einen trilobalen Querschnitt, aufweist.

4. Frottierware gemäß einem der vorhergehenden Ansprüche, **dadurch gekennzeichnet, dass** die Cellulosefaser in Form eines Garnes oder eines daraus hergestellten Zwirns vorliegt.

5. Frottierware gemäß Anspruch 4, **dadurch gekennzeichnet, dass** das Garn aus der Gruppe bestehend aus Ringgarnen, Siro-Garnen, Core-Garnen, Compact-Garnen, OE-Garnen, Air-Jet-Garnen, Chenillegarnen, Schlingengarnen und Zero-twist-Garnen ausgewählt ist.

6. Frottierware gemäß einem der vorhergehenden Ansprüche, **dadurch gekennzeichnet, dass** die Cellulosefaser in Mischung mit einem Fasermaterial ausgewählt aus der Gruppe bestehend aus Baumwolle, Polyester, Wolle, Polytetrafluorethylen, Polypropylen, Polyamid, Polyacryl, Polyvinylalkohol, Leinen, Seide, Viskose, Lyocell, Polynosic und Modal vorliegt.

7. Frottierware gemäß einem der vorhergehenden Ansprüche, **dadurch gekennzeichnet, dass** der textile Grundkörper und /oder der Flor im wesentlichen vollständig aus der Cellulosefaser bzw. der die Cellulosefaser enthaltenden Mischung besteht bzw. bestehen.

8. Frottierware gemäß einem der vorhergehenden Ansprüche, **dadurch gekennzeichnet, dass** der Anteil der Cellulosefaser am Grundkörper und/oder am Flor 1% bis 100%, bevorzugt 10% bis 100%, besonders bevorzugt 30% bis 100% beträgt.

9. Frottierware gemäß einem der vorhergehenden Ansprüche, **dadurch gekennzeichnet, dass** die Florkette aus einem Faden aus 100% Modalfasern und einem Faden aus 100% Baumwolle bzw. Polyester, Wolle, Polypropylen, Polyamid, Polyacryl, Polyvinylalkohol, Leinen, Seide, Viskose, Polynosic oder Lyocell besteht.

10. Frottierware gemäß einem der vorhergehenden Ansprüche, **dadurch gekennzeichnet, dass** der Flor aus Garnschlingen bzw. geschorenen Garnschlingen besteht.

11. Frottierware gemäß einem der vorhergehenden Ansprüche, **dadurch gekennzeichnet, dass** der Grundkörper aus der Gruppe bestehend aus Geweben, Kettengewirken, Gestricken und Nähgewirken ausgewählt ist.

12. Frottierware gemäß einem der vorhergehenden Ansprüche in Form von bzw. als Bestandteil eines Artikels ausgewählt aus der Gruppe bestehend aus Handtüchern, Strandtüchern, Badetüchern, Saunatüchern, Bademänteln, Waschlappen, Badeteppichen, Geschirrtüchern, Bettwäsche, z.B. Leintüchern, Matratzen- und Deckenbezügen und Matratzenauflagen, Babybekleidung, Sportbekleidung, Socken, Futterstoffen und Windeln.

## Claims

1. A terry product consisting of a textile base material and a pile associated with the base material, wherein the base material and/or the pile comprise(s) at least partially a cellulose fibre in the form of a modal fibre, **characterized in that** the cellulose fibre has a titre of from 2.5 dtex to 4.5 dtex and that it is a cellulose staple fibre having a cutting length of 30 mm to 60 mm, preferably 38 mm to 51 mm.

2. A terry product according to claim 1, **characterized in that** the cellulose fibre has a titre of from 2.5 dtex to 3.3 dtex, most preferably from 2.5 dtex to 2.8 dtex, in particular from 2.5 dtex to 2.6 dtex.

3. A terry product according to any of the preceding claims, **characterized in that** the cellulose fibre has a multilobal cross-section, particularly preferably a trilobal cross-section.

4. A terry product according to any of the preceding claims, **characterized in that** the cellulose fibre is present in the form of a yarn or a twisted yarn produced therefrom.

5. A terry product according to claim 4, **characterized in that** the yarn is selected from the group consisting of ring spun yarns, siro yarns, core-spun yarns, compact yarns, OE-yarns, air-jet yarns, chenille yarns, looped yarns and zero-twist yarns.

6. A terry product according to any of the preceding claims, **characterized in that** the cellulose fibre is present in a mixture with a fibre material selected from the group consisting of cotton, polyester, wool, polytetrafluoroethylene, polypropylene, polyamide, polyacryl, polyvinyl alcohol, linen, silk, viscose, lyocell, polynosic and modal.

7. A terry product according to any of the preceding claims, **characterized in that** the textile base material and/or the pile consist(s) essentially entirely of the cellulose fibre or the mixture comprising the cellulose fibre, respectively.

8. A terry product according to any of the preceding claims, **characterized in that** the proportion of the cellulose fibre in the base material and/or the pile ranges from 1% to 100%, preferably from 10% to 100%, particularly preferably from 30% to 100%.

9. A terry product according to any of the preceding claims, **characterized in that** the pile warp consists of a thread of 100% modal fibres and a thread of 100% cotton or polyester, wool, polypropylene, polyamide, polyacryl, polyvinyl alcohol, linen, silk, viscose, polynosic or lyocell, respectively.

10. A terry product according to any of the preceding claims, **characterized in that** the pile consists of yarn loops or shorn yarn loops, respectively.

11. A terry product according to any of the preceding claims, **characterized in that** the base material is selected from the group consisting of woven fabrics, warp-knitted fabrics, knitted fabrics and stitch-knitted fabrics.

12. A terry product according to any of the preceding claims in the form of or as a component, respectively, of an article selected from the group consisting of towels, beach towels, bath towels, sauna towels, bath robes, washcloths, bath carpets, tea towels, bedclothes, e.g. bed linens, mattress and blanket covers and mattress supports, baby clothes, sportswear, socks, lining materials and diapers.

## Revendications

1. Tissu éponge constitué par un corps de base textile et un poil relié au corps de base, le corps de base et/ou le poil contenant au moins en partie une fibre de cellulose sous forme d'une fibre en modal, **caractérisé en ce que** la fibre de cellulose présente un titre de 2,5 dtex à 4,5 dtex et est une fibre courte en cellulose avec une longueur de coupe de 30 mm à 60 mm, de préférence de 38 mm à 51 mm.

2. Tissu éponge selon la revendication 1, **caractérisé en ce que** la fibre de cellulose présente un titre de 2,5 dtex à 3,3 dtex, le plus préférentiellement de 2,5 dtex à 2,8 dtex, en particulier de 2,5 à 2,6 dtex.

3. Tissu éponge selon l'une des revendications précédentes, **caractérisé en ce que** la fibre de cellulose présente une section transversale multilobée, de manière particulièrement préférée une section transversale trilobée.

4. Tissu éponge selon l'une des revendications précédentes, **caractérisé en ce que** la fibre de cellulose se présente sous forme d'un fil ou d'un fil retors réalisé à partir de celui-ci.

5. Tissu éponge selon la revendication 4, **caractérisé en ce que** le fil est choisi parmi le groupe constitué par les fils de type "ring", les fils Siro, les fils à âme, les fils compacts, les fils open-end, les fils à jet d'air, les fils chenille, les fils à boucles et les fils non torsadés.

6. Tissu éponge selon l'une des revendications précédentes, **caractérisé en ce que** la fibre de cellulose est choisie en mélange avec une matière fibreuse choisie parmi le groupe constitué par le coton, le polyester, la laine, le polytétrafluoroéthylène, le polypropylène, le polyamide, le polyacrylique, l'alcool polyvinylique, le lin, la soie, la viscose, le lyocell, le polynosic et le modal.

7. Tissu éponge selon l'une des revendications précédentes, **caractérisé en ce que** le corps de base textile et/ou le poil est/sont constitué(s) sensiblement totalement par les fibres de cellulose et/ou le mélange contenant la fibre de cellulose.

8. Tissu éponge selon l'une des revendications précédentes, **caractérisé en ce que** la part de fibre de cellulose dans le corps de base et/ou dans le poil est de 1 % à 100 %, de préférence de 10 % à 100 %, de manière particulièrement préférentielle de 30 % à 100 %.

9. Tissu éponge selon l'une des revendications précédentes, **caractérisé en ce que** la chaîne de poil est constituée par un filament en 100 % de fibres de modal et un filament en 100 % de coton ou de polyester, de laine, de polytétrafluoroéthylène, de polypropylène, de polyamide, de polyacrylique, d'alcool polyvinylique, de lin, de soie, de viscose, de polynosic ou de lyocell.

10. Tissu éponge selon l'une des revendications précédentes, **caractérisé en ce que** le poil est constitué par des boucles de fils ou par des boucles de fils tondues.

11. Tissu éponge selon l'une des revendications précédentes, **caractérisé en ce que** le corps de base est choisi parmi le groupe constitué par des tissus tissés, des tissus en tricot chaîne, des tissus maillés et des tissus cousus-tricotés.

12. Tissu éponge selon l'une des revendications précédentes, sous forme de ou en tant qu'élément d'un article choisi parmi le groupe constitué par des serviettes à main, des serviettes de plage, des serviettes de bain, des serviettes de sauna, des peignoirs de bain, des gants de toilette, des tapis de bain, des torchons de cuisine, du linge de lit, par exemple des draps, des housses de matelas et des housses de couettes et des couvre-matelas, des vêtements pour bébés, des vêtements de sport, des chaussettes, des tissus de doublure et des couches.
